# EUROPÄISCHE PATENTSCHRIFT

(11) **EP 0 721 990 B1**
(45) Veröffentlichungstag und Bekanntmachung des Hinweises auf die Patenterteilung: **28.02.2001**
(21) Anmeldenummer: 96890007.6
(22) Anmeldetag: 11.01.1996
(51) Int. Cl.: C21C 5/52, C21C 7/068

(54) **Verfahren zum Herstellen von legierten Stählen und Elektroofenanlage mit verstellbaren Frischlanzen dafür**
Method of producing alloyed steels and arc furnace installation with positionable blowing lances therefor
Procédé pour l'élaboration d'aciers alliés et installation de four électrique à arc incluyant des lances de soufflage positionables pour sa mise en oeuvre

(30) Priorität: 16.01.1995 AT 5595
(43) Veröffentlichungstag der Anmeldung: 17.07.1996
(73) Patentinhaber: VAI Technometal GmbH, 47059 Duisburg (DE)
(72) Erfinder: Fritz, Ernst, Dipl.-Ing., A-4020 Linz (AT)
(74) Vertreter: Kopecky, Helmut, Dipl.-Ing. Kopecky & Schwarz Patentanwälte

(56) Entgegenhaltungen:
- EP-A- 0 134 857
- EP-A- 0 257 450
- EP-A- 0 342 374
- DE-A- 2 507 631
- FR-A- 2 393 851
- JP-A- 1 162 713
- LU-A- 57 377
- US-A- 3 947 267
- STAHL UND EISEN, Bd. 110, Nr. 8, 14.August 1990 DÜSSELDORF,DE, Seiten 107-112, XP 000168116 HEINEN K H ET AL 'BETRIEBSERGEBNISSE UND QUALITATIVE VORTEILE EINER SEKUNDAERMETALLURGISCHEN BEHANDLUNGSLINIE ZUR ERZEUGUNG VON EDELSTAEHLEN'
- AKADEMISCHER VEREIN HÜTTE E.V. 'HÜTTE, Taschenbuch für Eisenhüttenleute' 1961 , VERLAG VON WILHELM ERNST & SOHN , BERLIN * Seite 661, Absatz 2 *
- AKADEM. VEREIN HÜTTE: "HÜTTE, TASCHENBUCH FÜR EISENHÜTTENLEUTE", 1961, VERLAG VON WILHELM ERNST UND SOHN, BERLIN

## Beschreibung

Die Erfindung betrifft ein Verfahren zum Herstellen von legierten Stählen, insbesondere von nichtrostenden Stählen oder Stahlvormaterial für nichtrostende Stähle, wobei in einem ersten Herstellungsschritt Eisenträger mit Hilfe von Sauerstoff weitgehend entkohlt und entphosphort und die Schmelze nach Entfernen der dabei gebildeten Schlacke in einem weiteren Herstellungsschritt nach Zufuhr von Legierungsträgern auf den gewünschten Legierungs- und Kohlenstoffgehalt mit Hilfe von Sauerstoff und Inertgas eingestellt wird, sowie eine Anlage zur Durchführung des Verfahrens.

Ein Verfahren dieser Art ist aus der EP-A2 - 0 229 586 bekannt. Beide Herstellungsschritte werden hierbei in ein- und demselben Sauerstoffblaskonverter durchgeführt. Bei diesem Verfahren ist man hinsichtlich des Chargierens aufzuschmelzender Feststoffe stark begrenzt. Festes Roheisen, Legierungsmittel und Schrott lassen sich beim Sauerstoffblaskonverter maximal in Mengen von 20 Gew.% einer Charge einbringen. Will man größere Mengen an Feststoffen chargieren, ist man gezwungen, teure exotherme chemische Heizmittel zuzugeben, was jedoch den Nachteil großer Schlackenmengen (SiO₂, Al₂O₃ etc.) mit sich bringt. Diese großen Schlackenmengen erfordern hohe Kalkzusätze, und es kommt in der Folge davon zu großen Ausbringungsverlusten an Eisen, Chrom, Mangan etc..

Gemäß der EP-A2 - 0 229 586 weist der Sauerstoffblaskonverter eine Bodenspüleinrichtung auf, um eine Schmelzbadbewegung zu erzeugen. Dies führt beim Sauerstoffblaskonverter zu hohen Chromverschlackungen, so daß die Wirtschaftlichkeit des bekannten Verfahrens nicht mehr gegeben ist. Die wirtschaftlich tragbare Untergrenze (bei noch tragbarer Chromverschlackung) für den Kohlenstoffgehalt liegt bei 0,2 % C. Zudem lassen sich niedrigste Kohlenstoffgehalte (z.B. kleiner als 0,1 % Kohlenstoff) nicht einstellen.

Bei der Herstellung von höherlegierten Stählen im Elektroofen, insbesondere chromlegierten nichtrostenden Stählen, ist man bisher auf Schwierigkeiten gestoßen, da es bei der Entkohlung im Elektroofen zu extrem hohen Chromverschlackungen kommt. Zur Vermeidung solcher Chromverschlackungen hat man vorgeschlagen, Temperaturen weit über 1700°C während der Entkohlung der Schmelze einzustellen. Das Ergebnis dieser Bemühungen war, daß weltweit ca. 80 % rostfreier Stähle mit Hilfe von Konverterverfahren hergestellt werden.

Die Möglichkeiten der Verfahrensroute im Elektroofen - eventuell in Kombination mit einer nachgeschalteten Vakuumbehandlung - sind im Hinblick auf die wirtschaftlich anwendbaren Einsatzmaterialien stark begrenzt. So mußte das Phosphoreinbringen auf kleiner 0,030 % und das Kohlenstoffeinbringen auf unter z.B. 1 % begrenzt werden, da bei Anwesenheit von Chrom und wegen der Reduktion der Chromoxide fast keine Entphosphorung möglich ist und eine umfangreiche Entkohlung im Elektroofen wegen der langen Zeiten und der hohen Chromverschlackung bisher nicht erfolgreich war. Trotz des niedrigen Kohlenstoffeinbringens beim Einschmelzen von P-armem rostfreiem legiertem Schrott anstelle des Einschmelzens größerer hochkohlenstoffhaltiger Ferrochrommengen müssen die Vorschmelzen an den Elektroöfen üblicherweise mit C-Gehalten von 0,50 bis 1,2 % abgestochen werden und müssen daher einer langen Vakuumbehandlung unterzogen werden, um die notwendig niedrigen C-Gehalte etc. einzustellen. Die Kosten für diese lange Vakuumbehandlung sind hoch und ein Sequenzguß ist nicht möglich.

Die Erfindung bezweckt die Vermeidung dieser Nachteile und Schwierigkeiten und stellt sich die Aufgabe, ein Verfahren der eingangs beschriebenen Art sowie eine Anlage zur Durchführung des Verfahrens zu schaffen, welche es ermöglichen, legierte Stähle, insbesondere nichtrostende Stähle, in wirtschaftlicher Weise bei hoher Produktivität herzustellen. Insbesondere soll es möglich sein, preiswertes energiereiches, jedoch phosphorhältiges flüssiges und/oder festes Roheisen mit über 0,03 % Phosphor einzusetzen. Weiters soll es erfindungsgemäß möglich sein, große Mengen an Feststoffen zu chargieren, insbesondere bis hinauf zu 100 %.

Diese Aufgabe der Erfindung wird erfindungsgemäß dadurch gelöst,
- daß der erste Herstellungsschritt unter Zufuhr von elektrischer Energie in einem Elektroofen (1) erfolgt und während des ersten Herstellungsschrittes eine Entkohlung durch Auf- und/oder Unterbadblasen durchgeführt wird und
- daß der weitere Herstellungsschritt ebenfalls unter Zufuhr von elektrischer Energie in einem von phosphorhältiger Schlacke weitgehend freien Elektroofen (16) erfolgt, wobei während des weiteren Herstellungsschrittes eine Entkohlung durch Aufblasen von Sauerstoff oder einem sauerstoffhältigen Mischgas auf die Schmelze sowie eine Entkohlung durch Unterbadblasen mit Sauerstoff oder einem sauerstoffhältigen Mischgas durchgeführt wird.

Mit Hilfe des erfindungsgemäßen Verfahrens gelingt es, mittlere und niedrigste Kohlenstoffgehalte unter Verzicht auf eine nachfolgende Vakuumbehandlung einzustellen. Falls bei niedrigsten Kohlenstoffgehalten doch eine Vakuumbehandlung durchgeführt werden soll, kann diese auf eine sehr kurze Behandlungszeit beschränkt sein.

Vorzugsweise wird zur Erreichung hoher Reaktionsgeschwindigkeiten für das Entsilizieren, Entkohlen, das Auflösen von hochkohlenstoffhältigem Ferrochrom, etc., während des weiteren Herstellungsschrittes eine Badbewegung initiiert, u.zw. durch eine Gaseinleitung in die Schmelze, vorzugsweise mit einer Mindestmenge von 30 Liter/min je Einleitungsstelle bei Einleitung von Inertgas und 300 Liter/min bei Einleitung von Sauerstoff oder sauerstoffhältiger Mischgase.

Zweckmäßig wird während des Unterbadblasens dem Sauerstoff bzw. dem sauerstoffhältigen Mischgas ein sich mit zunehmender Zeitdauer des Unterbadblasens erhöhender Inertgasanteil zugemischt.

Eine bevorzugte Ausführungsform ist dadurch gekennzeichnet, daß der erste Herstellungsschritt in einem ersten Elektroofen und der weitere Herstellungsschritt in einem vom ersten Elektroofen unterschiedlichen weiteren Elektroofen durchgeführt wird. Die Einbringung der Charge in einen zweiten Elektroofen zur Durchführung des weiteren Herstellungsschrittes ermöglicht die einfache Freihaltung der Schmelze von phosphorhältiger Schlacke, die trotz Abschlackung im ersten Elektroofen noch an der Ausmauerung haftet. Hierdurch ergibt sich eine nahezu vollständige Entphosphorung der Schmelze, so daß der weitere Herstellungsschritt, nämlich die Legierungseinstellung und weitere Entkohlung, in Abwesenheit von Phosphor durchgeführt werden kann.

Zur Einstellung der chemischen Analyse und Desoxidation sowie Entschwefelung und zur Durchführung einer Spülbehandlung kann es zweckmäßig sein, an den weiteren Herstellungsschritt einen zusätzlichen Herstellungsschritt mit einer Vakuumbehandlung der Schmelze anzuschließen.

Vorteilhaft wird während zumindest eines Teilschrittes des weiteren Herstellungsschrittes eine Spülung der Schmelze mit Inertgas oder einem Gemisch aus Inertgas und Kohlenwasserstoff durchgeführt. Dies kann beispielsweise mit knapp oberhalb des Normal-Schmelzenniveaus in der Wand des Elektroofens angeordneten Blasdüsen, die bei einem Kippvorgang unterhalb der Schmelzenoberfläche zu liegen kommen, durchgeführt werden. Hierdurch liegen diese Blasdüsen während der Nichtverwendung oberhalb der Schmelze (und Schlacke), so daß ihre Lebensdauer verlängert ist.

Vorzugsweise wird das Metallausbringen erhöht und der Verbrauch an Reduktionsmittel erniedrigt, wenn der weitere Herstellungsschritt unter weitestgehendem Luftabschluß durchgeführt wird. Die wirtschaftliche Vermeidung des Eindringens von Falschluft, insbesondere während der Reduktion der Schlacke und/oder Desoxidation der Schmelze, wird erzielt, indem die Schlackentüre und die Trennstelle zwischen Ofenwand und Ofendeckel z.B. mit Hilfe von Keramikfasern abgedichtet wird.

Das erfindungsgemäße Verfahren ist besonders dann von Vorteil, wenn von den Eisenträgern mehr als 20 Gew.%, vorzugsweise mehr als 40 Gew.%, der Charge von Schrott gebildet werden.

Zweckmäßig wird der weitere Herstellungsschritt unter Belassung einer Teilmenge der Schlacke des vor dem weiteren Herstellungsschritt stattgefundenen weiteren Herstellungsschrittes durchgeführt.

Die Cr₂O₃ enthaltende Schlacke, die im zweiten Elektroofen von der vorhergegangenen Charge stammt und die durch die teilweise Oxidation des Siliziums aus dem Ferrochrom und dem zugesetzten Kalk etc. gebildet wird, wird in erster Linie durch Silizium und Kohlenstoff aus dem Ferrochrom reduziert und kann bereits bei hohem Chromausbringen und minimalem Verbrauch an Reduktionsmittel, wie FeSi, vor der Feinentkohlung im Elektroofen abgeschlackt werden.

Vorzugsweise wird die Schlacke während des weiteren Herstellungsschrittes während eines Spülvorganges mit Inertgas unter Zugabe von Reduktionsmittel, Kalk und Flußmittel reduziert und die Schmelze desoxidiert und entschwefelt, so daß im weiteren Herstellungsschritt der bereits für die jeweilige Stahlqualität erforderliche Endkohlenstoffgehalt, die restliche chemische Analyse und die gewünschte Temperatur der Schmelze erzielbar sind.

Andere bevorzugte Verfahrensvarianten ergeben sich aus den weiteren Unteransprüchen.

Es liegt auch im Sinne der Erfindung, daß während des ersten Herstellungsschrittes durch Hohlelektroden des Elektroofens Feststoffe, wie z.B. Elektroofen- oder Konverterstaub, Kohle zum Schlackenschäumen, Schlackenbildner, Erze, feinkörnige Legierungsmittel, Materialien, die entsorgt werden müssen, wie Klärschlamm, gekörnte Shredderleichtfraktion, Schleifstaub, Zunder etc., und während des weiteren Herstellungsschrittes durch Hohlelekroden des Elektroofens bevorzugt feinkörniges Erz, wie z.B. Chromerz als Cr- und Sauerstoffträger (für Si-Oxidation) ohne oder mit Vermischung mit Reduktionsmittel (z.B. FeSi, Kohle) und/oder Kohle bzw. Nickeloxid an die Lichtbögen und auf die Schmelze aufgeblasen werden.

Eine Anlage zur Durchführung des Verfahrens mit einem Elektroofen, in dessen Bodenbereich Manteldüsen vorgesehen sind, durch deren Mantel Kohlenwasserstoff und/oder Inertgas zuleitbar ist, ist gekennzeichnet durch oberhalb des Normal-Schmelzenspiegels angeordneten und die Ofenseitenwand durchsetzenden schwenkbaren und längsbeweglichen Frischlanzen, sowie mit im Bodenbereich vorgesehenen Manteldüsen, durch deren Mantel Kohlenwasserstoff und/oder Gemische aus Kohlenwasserstoff und Inertgas und/oder CO₂ und/oder Wasserdampf zuleitbar ist.

Es ist von besonderem Vorteil, wenn für den weiteren Herstellungsschritt ein weiterer Elektroofen vorgesehen ist.

Die Erfindung ist nachfolgend anhand eines in der Zeichnung dargestellten Ausführungsbeispieles näher erläutert, wobei die Fig. 1 und 2 jeweils einen Elektroofen im Querschnitt in schematischer Darstellung veranschaulichen.

Ein für den ersten Herstellungsschritt vorgesehener Elektroofen 1 weist gemäß Fig. 1 in der feuerfesten Zustellung 2 des Herd-Unterteiles 3 drei Unterbaddüsen 4 auf. Die Unterbaddüsen 4 sind Düsen, die aus zwei oder drei konzentrischen Rohren - in der Art von Manteldüsen - gebildet werden, wobei im inneren runden Zentralrohr das Prozeßgas und in den kreisringförmigen oder kreisabschnittförmigen Blasquerschnitten zwischen den Rohren Schutzgas für die Düsen strömt. Das Schutzgas ist bevorzugt Kohlenwasserstoff, wie Propan, Butan oder eine Mischung aus Kohlenwasserstoff und Inertgas. Versuchsweise wurden jedoch auch Wasserdampf, CO₂, leichtes Heizöl, CO, Inertgas bzw. Mischungen davon als Schutzmedium mit Erfolg angewandt. Auch Ringspaltdüsen, die im Zentralrohr mit feuerfestem Material gestopft waren und bei denen das Prozeßgas durch einen unterbrochenen Ringspalt eingeleitet wurde, konnten erfolgreich als Unterbaddüse 4 zum Einsatz gebracht werden.

Im Bodenbereich 5 des Herd-Unterteiles 3 sind drei Spülelemente 6 angeordnet, welche aus jeweils zwei Rohren bestehen. Das jeweils innere Rohr ist mit feuerfestem Material verschlossen. Die Ringspalte können auch aus Kreisabschnitten gebildet werden. Die Spülelemente 6 können auch aus porösem, blechummanteltem oder mit dünnen Röhrchen versehenem feuerfestem Material gebildet sein.

Oberhalb der Normal-Schmelzenbadhöhe 7 bzw. der Schlacke sind in der Ofenseitenwand 8 stationäre Frischlanzen 9 angebracht. Diese Frischlanzen 9 sind aus zwei oder drei konzentrischen Rohren oder von einem wassergekühlten Rohr gebildet. Die Pfeilrichtung 10 weist darauf hin, daß die Frischlanzen schräg nach unten als Tangente zu einem gedachten Zylinder und in einem relativ geringen Abstand zur Badoberfläche 11 blasen. Die Frischlanzen 9 sind in wassergekühlte Kühlkästen 12 aus Kupfer eingesetzt. Weiterhin ist eine der drei Elektroden 13 als Hohlelektrode dargestellt. Drei Nachverbrennungs-/Brennerlanzen 14 sind im oberen Teil der Ofenseitenwand 8 angeordnet. Eine Öffnung 15 dient der Zugabe von Schlackenbildnern und Legierungsmitteln.

In Fig. 2 ist ein zweiter schematisch dargestellter erfindungsgemäßer Elektroofen 16 veranschaulicht. Dieser weist als Besonderheit - im Unterschied zum in Fig. 1 dargestellten Elektroofen 1 - einen auswechselbaren Bodenteil 17 auf, in dem die drei Spülelemente 6 vorgesehen sind.

Eine Elektrode 13 ist als Hohlelektrode ausgeführt, die mit einem Keramikrohr ausgekleidet ist. Legierungsmittel werden mit einem nicht dargestellten Schrottkorb durch die Öffnung 15 des Ofendeckels 18 in den Ofen (zweiter Elektroofen) eingebracht. Dichtungen 19 sind an der Trennstelle Ofenseitenwand 8 zu Ofendeckel 18, Schlackentür 20 zu Ofenseitenwand 8 und bei der Öffnung 15 im Ofendeckel 18 aus Keramikfaser gebildet. Der Ofendeckel 18 wird zumindest zeitweise mit einer Spannvorrichtung gegen die Ofenseitenwand 8 gepreßt.

Das erfindungsgemäße Verfahren ist nachfolgend näher erläutert:

In einem 100 t Elektroofen 1 (erster Elektroofen) mit 70 MW Nennleistung werden an festen und flüssigen Materialien pro Tonne Flüssigstahl (AISI 304) chargiert:

400 kg flüssiges Roheisen mit 4,3 % C, 0,8 % Si und 0,10 % P, 30 kg festes Roheisen, 110 kg unlegierter Schrott, 20 kg Kalk, 15 kg Filterstaub (Einblasen durch Hohlelektrode) und 180 kg FeNi.

Die Gasverbräuche pro Tonne Flüssigstahl werden wie folgt ermittelt:

Frischlanzen 9 werden mit 15 Nm³ O₂/t und die Unterbaddüsen 4 mit 8 Nm³ O₂/t und 1,1 Nm³ CH₄/t beaufschlagt. Durch die Spülelemente 6 werden 1,2 Nm³ N₂ plus 0,3 Nm³ CH₄/t zur Verbesserung der Badbewegung und des Ausbringens geblasen. Der Stromverbrauch beträgt am Elektroofen 1 130 kWh/t des Flüssigstahl-Endproduktes (aus dem zweiten Elektroofen). 50 kg Schlacke werden abgeschlackt. An den zweiten Elektroofen 16 werden 680 kg Vorschmelze mit 0,20 % C, 0,020 % P und 1590°C weitergegeben. Die Abstichfolgezeit beträgt 57 min.

In den zweiten Elektroofen 16 (100 t Elektroofen mit 70 MVA) werden pro t Flüssigstahl (AISI 304) ca. 60 kg Schlacke von der Vorcharge rezirkuliert, 680 kg Vorschmelze, 350 kg HCFeCr, FeMn, FeSi und 45 kg Kalk sowie 10 kg Dolomit chargiert. Durch die Hohlelektrode 13 werden 30 kg Chromerz zur Einsparung von FeCr und zur Siliziumoxidation eingeblasen.

Pro t Flüssigstahl (AISI 304) werden durch die Frischlanzen 9 auf die Schmelze 20 Nm³O₂, durch selbstverzehrende Rohre 5 Nm³ O₂ und durch die Unterbaddüsen 4 8 Nm³ O₂ + 2 Nm³ Ar + 1 Nm³ CH₄ in die Schmelze geblasen. Der Eintritt von Falschluft in den zweiten Elektroofen 16 wird weitgehend verhindert (Anspannen des Ofendeckels 18 gegen die Ofenseitenwand 8). 125 kg Schlacke werden mit dem Silizium aus dem HCFeCr und dem Kohlenstoff weitgehend reduziert und abgeschlackt. 100 t Flüssigstahl mit 0,3 % C, 18,1 % Cr und 0,022 % P und 8,5 % Ni werden nach 55 min Behandlungszeit aus dem zweiten Elektroofen 16 abgestochen und in der Vakuumbehandlungs-Anlage unter Einsatz von 7 Nm³ O₂ und 0,3 Nm³ Ar/t 48 min abschließend gefrischt, desoxidiert, feinlegiert, entschwefelt und gespült. Diese Chargen werden in Sequenzgüssen vergossen.

Bei anderen Chargen wird bei ähnlichen Verbrauchszahlen die Schmelze im zweiten Elektroofen 16 mit Hilfe der Unterbaddüsen 4 durch Blasen von O₂ + Ar/CH₄ + Ar auf 0,04 % C gefrischt, die Schlacke während des Inertgasblasens und Zugabe von FeSi und Kalk reduziert, die Schmelze nach einem Zwischenabschlacken und erneutem Kalkchargieren entschwefelt, ausgeleert, feinlegiert, gespült und vergossen. Die Behandlungzeit im zweiten Elektroofen 16 beträgt ca. 70 min.

Die Entphosphorung der Eisenträger Roheisen und Schrott, Kreislaufstoffe, FeNi etc. wird im ersten Elektroofen 1 vorgenommen.

Die P₂O₅-haltige Schlacke wird aus der Anlage, d.h. dem Elektroofen 1, entfernt, bevor diese weitgehend entkohlte Vorschmelze in den zweiten Elektroofen 16 chargiert, legiert, entsiliziert und entkohlt wird. Eine kurze Feinstentkohlung, Desoxidation, Entschwefelung und das Nachspülen kann in einer Vakuumanlage (z.B. VOD-Anlage) vorgenommen werden.

Die Entkohlung bei niedrigster Chromverschlackung auf mittlere oder niedrigste Kohlenstoffgehalte wird mit Sauerstoff - bzw. zur CO-Partialdruckerniedrigung mit Sauerstoff enthaltenden Mischgasen blasenden stationären Unterbaddüsen 4 und/oder 6 sowie teilweise mit stationären und/oder beweglichen Aufblasdüsen 9 bzw. -lanzen ermöglicht.

Die Verfahrensschritte sind so aufgebaut, daß:
- eine größtmögliche Flexibilität in der Verwendung großer Mengen an preiswerten Einsatzstoffen (P-haltiges Roheisen, HCFeCr etc.) gegeben ist,
- ein Elektroofen 1 für das Einschmelzen, Überhitzen von P-haltigen Stoffen, wie Roheisen, sowie Entsilizieren, Entkohlen und Entphosphoren der Vorschmelze verwendet wird und der
- zweite Elektroofen 16 für das schnelle Schmelzen von HCFeCr, Entsilizieren, Reduzieren der Schlacke, Entkohlen usw. verwendet wird,
- die hohen Reaktionsgeschwindigkeiten für das Entsilizieren, Entkohlen, Entphosphoren, das Auflösen von HCFeCr usw. durch Anwendung eines intensiven Bodenspülens in Kombination mit stationären Frischlanzen 9 erreicht wird (die niedrige Cr-Oxidation wird durch das Unterbadblasen von oxidierenden Gasen erreicht),
- kurze Betriebszeiten pro Verfahrensschritt zum Gießen von Sequenzen und
- ein minimaler Verbrauch von Betriebsmittel gegeben ist. Die Cr₂O₃-haltige Schlacke wird z.B. in einer Verfahrensvariante im zweiten Elektroofen 16 nach dem Abstich der Schmelze belassen und mit dem Si bzw. C aus dem HCFeCr reduziert und danach abgeschlackt. Durch die kurze Feinentkohlung in der Vakuumanlage wird u.a. auch der Argonverbrauch vermindert.

Es liegt im Sinne der Erfindung, die beschriebenen Merkmale beliebig zu kombinieren und den permanenten bzw. temporären Betriebsbedingungen (z.B. Zustellung eines der beiden Elektroöfen bzw. Reparatur an VOD-Anlage etc.) und Anlagen in den verschiedenen Stahlwerken anzupassen.

## Patentansprüche

1. Verfahren zum Herstellen von legierten Stählen, insbesondere von nichtrostenden Stählen oder Stahlvormaterial für nichtrostende Stähle, wobei in einem ersten Herstellungsschritt Eisenträger mit Hilfe von Sauerstoff weitgehend entkohlt und entphosphort und die Schmelze nach Entfernen der dabei gebildeten Schlacke in einem weiteren Herstellungsschritt nach Zufuhr von Legierungsträgern auf den gewünschten Legierungs- und Kohlenstoffgehalt mit Hilfe von Sauerstoff und Inertgas eingestellt wird, dadurch gekennzeichnet,
• daß der erste Herstellungsschritt unter Zufuhr von elektrischer Energie in einem Elektroofen (1) erfolgt und während des ersten Herstellungsschrittes eine Entkohlung durch Auf- und/oder Unterbadblasen durchgeführt wird und
• daß der weitere Herstellungsschritt ebenfalls unter Zufuhr von elektrischer Energie in einem von phosphorhältiger Schlacke weitgehend freien Elektroofen (16) erfolgt, wobei während des weiteren Herstellungsschrittes eine Entkohlung durch Aufblasen von Sauerstoff oder einem sauerstoffhältigen Mischgas auf die Schmelze sowie eine Entkohlung durch Unterbadblasen mit Sauerstoff oder einem sauerstoffhältigen Mischgas durchgeführt wird.

2. Verfahren nach Anspruch 1, dadurch gekennzeichnet, daß während des weiteren Herstellungsschrittes eine Badbewegung initiiert wird, u.zw. durch eine Gaseinleitung in die Schmelze, vorzugsweise mit einer Mindestmenge von 30 Liter/min je Einleitungsstelle bei Einleitung von Inertgas und 300 Liter/min bei Einleitung von Sauerstoff oder sauerstoffhältiger Mischgase.

3. Verfahren nach Anspruch 1 oder 2, dadurch gekennzeichnet, daß während des Unterbadblasens dem Sauerstoff bzw. dem sauerstoffhältigen Mischgas ein sich mit zunehmender Zeitdauer des Unterbadblasens erhöhender Inertgasanteil zugemischt wird.

4. Verfahren nach einem oder mehreren der Ansprüche 1 bis 3, dadurch gekennzeichnet, daß der erste Herstellungsschritt in einem ersten Elektroofen (1) und der weitere Herstellungsschritt in einem vom ersten Elektroofen (1) unterschiedlichen weiteren Elektroofen (16) durchgeführt wird.

5. Verfahren nach einem oder mehreren der Ansprüche 1 bis 4, dadurch gekennzeichnet, daß während eines dem weiteren Herstellungsschritt folgenden zusätzlichen Herstellungsschrittes eine Vakuumbehandlung der Schmelze durchgeführt wird.

6. Verfahren nach einem oder mehreren der Ansprüche 1 bis 5, dadurch gekennzeichnet, daß während zumindest eines Teilschrittes des weiteren Herstellungsschrittes eine Spülung der Schmelze mit Inertgas oder einem Gemisch aus Inertgas und Kohlenwasserstoff durchgeführt wird.

7. Verfahren nach einem oder mehreren der Ansprüche 1 bis 6, dadurch gekennzeichnet, daß der weitere Herstellungsschritt unter weitestgehendem Luftabschluß durchgeführt wird.

8. Verfahren nach einem oder mehreren der Ansprüche 1 bis 7, dadurch gekennzeichnet, daß von den Eisenträgern mehr als 20 Gew.%, vorzugsweise mehr als 40 Gew.%, der Charge von Schrott gebildet werden.

9. Verfahren nach einem oder mehreren der Ansprüche 1 bis 8, dadurch gekennzeichnet, daß der weitere Herstellungsschritt unter Belassung einer Teilmenge der Schlacke des vor dem weiteren Herstellungsschritt stattgefundenen Herstellungsschrittes durchgeführt wird.

10. Verfahren nach einem oder mehreren der Ansprüche 1 bis 9, dadurch gekennzeichnet, daß die Schlacke während des weiteren Herstellungsschrittes während eines Spülvorganges mit Inertgas unter Zugabe von Reduktionsmittel, Kalk- und Flußmittel reduziert und die Schmelze desoxidiert und entschwefelt wird.

11. Verfahren nach Anspruch 10, dadurch gekennzeichnet, daß die Ofenatmosphäre während der Schlackenreduktion durch Einleiten von nicht oder im Vergleich zur Luft leicht oxidierenden Gasen unter weitestgehendem Vermeiden des Einsaugens von Falschluft eingestellt wird.

12. Verfahren nach Anspruch 11, dadurch gekennzeichnet, daß die chemische Analyse der Ofenatmosphäre laufend kontrolliert und nachgeregelt wird.

13. Verfahren nach einem oder mehreren der Ansprüche 10 bis 12, dadurch gekennzeichnet, daß während des weiteren Herstellungsschrittes zumindest während der Reduktionsperioden im Elektroofen (16) ein Unterdruck eingestellt wird, insbesondere bei niedrigen Kohlenstoffgehalten der Schmelze.

14. Verfahren nach einem oder mehreren der Ansprüche 1 bis 13, dadurch gekennzeichnet, daß während des weiteren Herstellungsschrittes Feststoffe durch Hohlelektroden (13) des Elektroofens (16) direkt in den Lichtbogen eingeleitet werden.

15. Verfahren nach Anspruch 14, dadurch gekennzeichnet, daß als Feststoffe feines Chromerz oder teilweise vorreduziertes Chromerz als Chrom- und Sauerstoffträger eingeleitet werden.

16. Verfahren nach einem oder mehreren der Ansprüche 1 bis 15, dadurch gekennzeichnet, daß während des ersten und/oder weiteren Herstellungsschrittes eine Badbewegung durch Einleitung von Inertgas in die Schmelze initiiert wird und eine Oxidation von Silizium und Kohlenstoff durch Aufblasen von Sauerstoff oder sauerstoffhältigem Mischgas durchgeführt wird.

17. Verfahren nach einem oder mehreren der Ansprüche 1 bis 3 sowie 5 bis 16, dadurch gekennzeichnet, daß der weitere Herstellungsschritt in dem Elektroofen, in dem der erste Herstellungsschritt durchgeführt wurde, durchgeführt wird, wobei jedoch nach dem ersten Herstellungsschritt die Schmelze abgestochen, die phosphorhältige schlacke aus dem Elektroofen vollständig entfernt und anschließend die Schmelze in den Elektroofen rückchargiert wird.

18. Verfahren nach einem oder mehreren der Ansprüche 1 bis 17, dadurch gekennzeichnet, daß während des ersten Herstellungsschrittes und/oder während des weiteren Herstellungsschrittes feststoffe, wie Filterstaub von Stahlerzeugungsanlagen, Erz, vorreduziertes Erz, Eisencarbid, Legierungsmittel, Reststoffe, Staub, Zunder, Späne, Schlacken, körniges Plastikmaterial und/oder Flüssigkeiten, sowie zu entsorgende Problemstoffe, einzeln oder in Mischungen, in die überhitzte Schmelze eingebracht werden, vorzugsweise durch direktes Einblasen und/oder durch Aufblasen und/oder über Hohlelektroden (13).

19. Verfahren nach einem oder mehreren der Ansprüche 1 bis 18, dadurch gekennzeichnet, daß eine während des weiteren Herstellungsschrittes gebildete Cr203-hältige Schlacke abgeschlackt und in einem weiteren Reaktionsgefäß zur Chromrückgewinnung durch Zugabe von Siliziumträgern oder anderen Reduktionsmitteln reduziert und das rückgewonnene Chrom zum Legieren während des weiteren Herstellungsschrittes verwendet wird.

20. Verfahren nach einem oder mehreren der Ansprüche 1 bis 19, dadurch gekennzeichnet, daß der Stromverbrauch erniedrigt und das Schlackenschäumen stabilisiert wird, u. zw. durch Einblasen von Kohle oder Koks zusammen mit oxidierenden Gasen, wie Luft, Sauerstoff angereicherter Luft oder einem sauerstoffhältigen Mischgas als Trägergas, durch direktes Einblasen.

21. Anlage zur Durchführung des Verfahrens nach einem oder mehreren der Ansprüche 1 bis 20, mit einem Elektroofen (1, 16), in dessen Bodenbereich (3) Manteldüsen (4, 6) vorgesehen sind, durch deren Mantel Kohlenwasserstoff und/oder Inertgas zuleitbar ist, gekennzeichnet durch oberhalb des Normschmelzenspiegels (7) angeordneten und die Ofenseitenwand (8) durchsetzenden schwenkbaren und längsbeweglichen Frischlanzen (9), sowie mit im Bodenbereich (3) vorgesehenen Manteldüsen (4, 6), durch deren Mantel Kohlenwasserstoff und/oder Gemische aus Kohlenwasserstoff und Inertgas und/oder CO₂ und/oder Wasserdampf zuleitbar ist.

22. Anlage nach Anspruch 21, dadurch gekennzeichnet, daß ein für den weiteren Herstellungsschritt dienender weiterer Elektroofen (16) vorgesehen ist.

23. Anlage nach Anspruch 21 oder 22, dadurch gekennzeichnet, daß die oberhalb des Normal-Schmelzenbadspiegels (7) angeordneten Frischlanzen (9) von selbstverzehrenden Rohren gebildet sind.

24. Anlage nach Anspruch 22 oder 23, dadurch gekennzeichnet, daß der weitere Elektroofen (16) mit oberhalb des Normal-Schmelzenbadspiegels (7) angeordneten Frischlanzen (9) sowie mit im Herdunterteil (3) des Elektroofens (16) vorgesehenen Unterbaddüsen (6) versehen ist.

25. Anlage nach einem oder mehreren der Ansprüche 22 bis 24, dadurch gekennzeichnet, daß der weitere Elektroofen (16) weitestgehend luftdicht ausgebildet ist.

26. Anlage nach Anspruch 25, dadurch gekennzeichnet, daß der Ofendeckel (18) gegen die Ofenseitenwand (8) unter Zwischenlage einer Dichtung spannbar ist.

## Claims

1. A method of producing alloyed steels, particularly stainless steels or steel pre-material for stainless steels, wherein in a first manufacturing step iron carriers are largely decarburized and dephosphorized by oxygen and the melt, after removal of the slag resulting therefrom, is set to the desired alloy and carbon contents by means of oxygen and inert gas in a further manufacturing step under supply of alloy carriers, characterized in that
• the first manufacturing step is carried out under supply of electric energy in an electric furnace (1) and a decarburization by top blowing and/or submerged blowing is carried out during the first manufacturing step, and
• the further manufacturing step is also carried out under supply of electric energy, in an electric furnace (16) which is largely free from phosphorus-containing slag, wherein during the further manufacturing step a decarburization by top blowing of oxygen or an oxygen-containing mixed gas onto the melt as well as a decarburization by submerged blowing with oxygen or an oxygen-containing mixed gas is carried out.

2. A method according to claim 1, characterized in that during the further manufacturing step a bath turbulence is initiated, namely by feeding gas into the melt, preferably in a minimum amount of 30 l/min per feed-in site when feeding inert gas and 300 l/min when feeding oxygen or oxygen-containing mixed gases.

3. A method according to claim 1 or 2, characterized in that during submerged blowing an inert gas is admixed to the oxygen or the oxygen-containing mixed gas, respectively, at a percentage which increases as the submerged blowing progresses.

4. A method according to one or several of claims 1 to 3, characterized in that the first manufacturing step is carried out in a first electric furnace (1) and the further manufacturing step in a further electric furnace (16) which is different from the first electric furnace (1).

5. A method according to one or several of claims 1 to 4, characterized in that during an additional manufacturing step following the further manufacturing step, the melt is subjected to vacuum treatment.

6. A method according to one or several of claims 1 to 5, characterized in that during at least one partial step of the further manufacturing step a flushing of the melt with inert gas or a mixture of inert gas and hydrocarbon is effected.

7. A method according to one or several of claims 1 to 6, characterized in that the further manufacturing step is carried out under almost complete exclusion of air.

8. A method according to one or several of claims 1 to 7, characterized in that more than 20% by weight, preferably more than 40% by weight, of the iron carriers in the charge consist of scrap.

9. A method according to one or several of claims 1 to 8, characterized in that the further manufacturing step is carried out while retaining part of the slag obtained in the manufacturing step preceding the further manufacturing step.

10. A method according to one or several of claims 1 to 9, characterized in that the slag is reduced in the further manufacturing step during flushing with inert gas under addition of reducing agent, lime and fluxing agent and the melt is deoxidized and desulfurized.

11. A method according to claim 10, characterized in that the furnace atmosphere is adjusted during slag reduction by feeding in non- or, as compared with air, readily oxidizing gases while almost completely avoiding take-in of secondary air.

12. A method according to claim 11, characterized in that the chemical analysis of the furnace atmosphere is checked and readjusted continuously.

13. A method according to one or several of claims 10 to 12, characterized in that during the further manufacturing step a negative pressure is set in the electric furnace (16) at least during the reduction periods, particularly if the melt is low in carbon.

14. A method according to one or several of claims 1 to 13, characterized in that during the further manufacturing step solid matter is introduced directly into the electric arc through hollow electrodes (13) of the electric furnace (16).

15. A method according to claim 14, characterized in that, as solids, fine chrome ore or partially pre-reduced chrome ore are fed in as a chromium and oxygen carrier.

16. A method according to one or several of claims 1 to 15, characterized in that during the first and/or further manufacturing step a bath turbulence is initiated by feeding inert gas into the melt and an oxidation of silicon and carbon is effected by top blowing oxygen or oxygen-containing mixed gas.

17. A method according to one or several of claims 1 to 3 as well as 5 to 16, characterized in that the further manufacturing step is carried out in the electric furnace in which the first manufacturing step has been effected, but with the melt being tapped after the first manufacturing step, the phosphorus-containing slag being completely removed from the electric furnace, and the melt subsequently being charged back into the electric furnace.

18. A method according to one or several of claims 1 to 17, characterized in that during the first manufacturing step and/or during the further manufacturing step solid matter such as filter dust from steel-making plants, ore, pre-reduced ore, iron carbide, alloying agents, residual substances, dust, scales, chips, slags, granular plastic material and/or liquids, as well as hazardous substances intended for disposal is introduced into the superheated melt individually or in mixtures, preferably by direct blowing-in and/or by top blowing and/or via hollow electrodes (13).

19. A method according to one or several of claims 1 to 18, characterized in that a Cr₂O₃-containing slag formed during the further manufacturing step is tapped and is reduced in a further reaction vessel for chromium recovery by adding silicon carriers or other reducing agents, and the recovered chromium is used for alloying during the further manufacturing step.

20. A method according to one or several of claims 1 to 19, characterized in that current consumption is reduced and foaming of the slag is stabilized by blowing in coal or coke along with oxidizing gases such as air, oxygen-enriched air, or an oxygen-containing mixed gas as a carrier gas, by direct blowing-in.

21. A plant for carrying out the method according to one or several of claims 1 to 20, having an electric furnace (1, 16), in the bottom area (3) of which jacketed nozzles (4, 6) are provided, through the jacket of which it is feasible to feed hydrocarbon and/or inert gas, characterized by swivelling and lengthwise movable blowing-in lances (9) disposed above the normal molten bath level (7) and penetrating the furnace side wall (8), and having jacketed nozzles (4, 6) provided in the bottom area (3), through the jacket of which it is feasible to feed hydrocarbon and/or mixtures of hydrocarbon and inert gas and/or CO₂ and/or water vapor.

22. A plant according to claim 21, characterized in that a further electric furnace (16) is provided for carrying out the further manufacturing step.

23. A plant according to claim 21 or 22, characterized in that the blowing-in lances (9) disposed above the normal molten bath level (7) consist of self-consuming pipes.

24. A plant according to claim 22 or 23, characterized in that the further electric furnace (16) is provided with blowing-in lances (9) disposed above the normal molten bath level (7) as well as with submerged nozzles (6) provided in the lower part of the hearth (3) of the electric furnace (16).

25. A plant according to one or several of claims 22 to 24, characterized in that the further electric furnace (16) is constructed to be almost completely airtight.

26. A plant according to claim 25, characterized in that the furnace lid (18) is clampable relative to the furnace side wall (8) under insertion of a seal.

## Revendications

1. Procédé destiné à la fabrication d'aciers alliés, notamment d'aciers inoxydables ou d'avant-produits d'acier pour aciers inoxydables, selon lequel, dans une première phase de fabrication, des matières à base de fer sont dans une large mesure décarburées et déphosphorées à l'aide d'oxygène, et après le retrait du laitier formé, la masse en fusion est réglée dans une autre phase de fabrication, après l'amenée de matières à base d'alliage, à la teneur en alliage et en carbone souhaitée à l'aide d'oxygène et de gaz inerte, caractérisé en ce que
• la première phase de fabrication est effectuée par l'amenée d'énergie électrique dans un four électrique (1) et, au cours de la première phase de fabrication, une décarburation est effectuée par un soufflage sur et/ou sous le bain, et
• l'autre phase de fabrication est également effectuée par l'amenée d'énergie électrique dans un four électrique (16) qui est dans une large mesure exempt de laitier contenant du phosphore, une décarburation étant effectuée au cours de l'autre phase de fabrication par un soufflage d'oxygène ou d'un mélange gazeux contenant de l'oxygène sur la masse en fusion, ainsi qu'une décarburation par un soufflage d'oxygène ou d'un mélange gazeux contenant de l'oxygène sous le bain.

2. Procédé selon la revendication 1, caractérisé en ce qu'un mouvement de bain est initié au cours de l'autre phase de fabrication, et ce par une introduction de gaz dans la masse en fusion, de préférence d'une quantité minimale de 30 litres/min par point d'introduction en cas d'introduction de gaz inerte, et de 300 litres/min en cas d'introduction d'oxygène ou de mélanges gazeux contenant de l'oxygène.

3. Procédé selon la revendication 1 ou 2, caractérisé en ce que, pendant le soufflage sous le bain, une proportion de gaz inerte, croissant avec l'augmentation de la durée du soufflage sous le bain, est ajoutée à l'oxygène ou au mélange gazeux contenant de l'oxygène.

4. Procédé selon l'une ou plusieurs des revendications 1 à 3, caractérisé en ce que la première phase de fabrication est effectuée dans un premier four électrique (1), et l'autre phase de fabrication dans un autre four électrique (16) qui est différent du premier four électrique (1).

5. Procédé selon l'une ou plusieurs des revendications 1 à 4, caractérisé en ce que, au cours d'une phase de fabrication supplémentaire consécutive à l'autre phase de fabrication, il est effectué un traitement sous vide de la masse en fusion.

6. Procédé selon l'une ou plusieurs des revendications 1 à 5, caractérisé en ce que, au moins pendant une phase partielle de l'autre phase de fabrication, un balayage de la masse en fusion est effectué avec du gaz inerte ou un mélange de gaz inerte et d'hydrocarbure.

7. Procédé selon l'une ou plusieurs des revendications 1 à 6, caractérisé en ce que l'autre phase de fabrication est effectuée de façon aussi étanche que possible à l'air.

8. Procédé selon l'une ou plusieurs des revendications 1 à 7, caractérisé en ce que plus de 20 % en poids des matières à base de fer de la charge, de préférence plus de 40 % en poids, sont constitués de ferraille.

9. Procédé selon l'une ou plusieurs des revendications 1 à 8, caractérisé en ce que l'autre phase de fabrication est effectuée en conservant une quantité partielle du laitier provenant de la phase de fabrication exécutée avant l'autre phase de fabrication.

10. Procédé selon l'une ou plusieurs des revendications 1 à 9, caractérisé en ce que, au cours de l'autre phase de fabrication, le laitier est réduit pendant un processus de balayage au gaz inerte avec ajout d'agent de réduction, d'agent calcaire et de fondant, et la masse en fusion est désoxydée et désulfurée.

11. Procédé selon la revendication 10, caractérisé en ce que, pendant la réduction du laitier, l'atmosphère du four est réglée par l'introduction de gaz non oxydants ou oxydant facilement en comparaison avec l'air, en évitant autant que possible l'aspiration d'air parasite.

12. Procédé selon la revendication 11, caractérisé en ce que l'analyse chimique de l'atmosphère du four est contrôlée et réajustée en permanence.

13. Procédé selon l'une ou plusieurs des revendications 10 à 12, caractérisé en ce qu'une dépression est réglée au cours de l'autre phase de fabrication, au moins pendant les périodes de réduction dans le four électrique (16), notamment lorsque les teneurs en carbone de la masse en fusion sont faibles.

14. Procédé selon l'une ou plusieurs des revendications 1 à 13, caractérisé en ce que, au cours de l'autre phase de fabrication, des matières solides sont introduites directement dans l'arc électrique par des électrodes creuses (13) du four électrique (16).

15. Procédé selon la revendication 14, caractérisé en ce les matières solides introduites en tant que porteurs de chrome et d'oxygène sont des fines de minerai de chrome ou du minerai de chrome partiellement réduit au préalable.

16. Procédé selon l'une ou plusieurs des revendications 1 à 15, caractérisé en ce qu'un mouvement de bain est initié au cours de la première et/ou de l'autre phase de fabrication par une introduction de gaz inerte dans la masse en fusion, et en ce qu'une oxydation de silicium et de carbone est effectuée par un soufflage d'oxygène ou d'un mélange gazeux contenant de l'oxygène.

17. Procédé selon l'une ou plusieurs des revendications 1 à 3 ainsi que 5 à 16, caractérisé en ce que l'autre phase de fabrication est effectuée dans le four électrique dans lequel a été effectuée la première phase de fabrication, la masse en fusion étant cependant soutirée après la première phase de fabrication, le laitier contenant du phosphore étant entièrement évacué du four électrique, et la masse en fusion étant ensuite rechargée dans le four électrique.

18. Procédé selon l'une ou plusieurs des revendications 1 à 17, caractérisé en ce que, au cours de la première phase de fabrication et/ou de l'autre phase de fabrication, des matières solides telles que de la poussière de filtration d'unités de production d'acier, du minerai, du minerai préalablement réduit, du carbure de fer, des agents d'alliage, des matières résiduelles, de la poussière, de la calamine, des copeaux, des scories, de la matière plastique granuleuse et/ou des liquides, ainsi que des matières à problèmes à éliminer, sont introduites individuellement ou en mélanges dans la masse en fusion surchauffée, de préférence par insufflation directe et/ou par soufflage et/ou par l'intermédiaire d'électrodes creuses (13).

19. Procédé selon l'une ou plusieurs des revendications 1 à 18, caractérisé en ce qu'un laitier contenant du Cr₂O₃ formé au cours de l'autre phase de fabrication est soutiré, et réduit dans une autre enceinte de réaction pour la récupération de chrome par l'ajout de matières à base de silicium ou d'autres agents de réduction, et en ce que le chrome récupéré est utilisé pour l'alliage pendant l'autre phase de fabrication.

20. Procédé selon l'une ou plusieurs des revendications 1 à 19, caractérisé en ce que la consommation électrique est réduite et que la mousse du laitier est stabilisée par insufflation de charbon ou de coke avec des gaz oxydants tels que de l'air, de l'oxygène, de l'air enrichi ou un mélange gazeux contenant de l'oxygène en tant que gaz porteur, et ce par insufflation directe.

21. Installation destinée à la mise en oeuvre du procédé selon l'une ou plusieurs des revendications 1 à 20, comportant un four électrique (1, 16) dans la zone de fond (3) duquel sont prévues des buses à enveloppe (4, 6), à travers l'enveloppe desquelles peuvent être introduits un hydrocarbure et/ou un gaz inerte, caractérisée par des lances d'affinage (9) pivotantes et mobiles dans la direction longitudinale disposées au-dessus du niveau normal (7) de la masse en fusion, et traversant la paroi latérale (8) du four, ainsi que des buses à enveloppe (4, 6) prévues dans la zone de fond (3), à travers l'enveloppe desquelles peuvent être introduits un hydrocarbure et/ou des mélanges d'hydrocarbure et de gaz inerte et/ou du CO₂ et/ou de la vapeur d'eau.

22. Installation selon la revendication 21, caractérisée en ce qu'il est prévu un autre four électrique (16) servant à l'autre phase de fabrication.

23. Installation selon la revendication 21 ou 22, caractérisée en ce que les lances d'affinage (9) disposées au-dessus du niveau normal (7) du bain de la masse en fusion sont constituées de tubes autoconsommables.

24. Installation selon la revendication 22 ou 23, caractérisée en ce que l'autre four électrique (16) est muni de lances d'affinage (9) disposées au-dessus du niveau normal (7) du bain de la masse en fusion, ainsi que de buses (6) immergées dans le bain prévues dans la partie inférieure (3) du creuset du four électrique (16).

25. Installation selon les revendications 22 à 24, caractérisée en ce que l'autre four électrique (16) est dans une large mesure étanche à l'air.

26. Installation selon la revendication 25, caractérisée en ce que le couvercle (18) du four peut être serré contre la paroi latérale (8) du four avec insertion d'un joint.
